# EUROPÄISCHE PATENTSCHRIFT

(11) **EP 3 711 970 B1**
(45) Veröffentlichungstag und Bekanntmachung des Hinweises auf die Patenterteilung: **04.09.2024**
(21) Anmeldenummer: 19164625.6
(22) Anmeldetag: 22.03.2019
(51) Int. Cl.: B44B 5/00, B44B 5/02, B44C 1/24, B44C 5/04

(54) **VERFAHREN ZUR VEREDLUNG EINER BEREITGESTELLTEN BAUPLATTE**
METHOD FOR REFINING A CONSTRUCTION PLATE
PROCÉDÉ DE FINISSAGE D'UN PANNEAU DE CONSTRUCTION FOURNI

(43) Veröffentlichungstag der Anmeldung: 23.09.2020
(73) Patentinhaber: Flooring Technologies Ltd., Kalkara SCM1001 (MT)
(72) Erfinder: KALWA, Norbert, 32805 Horn-Bad Meinberg (DE); OLDORFF, Frank, 19057 Schwerin (DE)
(74) Vertreter: Gramm, Lins & Partner Patent- und Rechtsanwälte PartGmbB

(56) Entgegenhaltungen:
- EP-A1- 1 820 640
- EP-A2- 2 905 135
- WO-A1-2016/180643
- DE-A1- 19 718 770
- DE-B3- 102006 052 555

## Beschreibung

Die Erfindung betrifft ein Verfahren zur Veredlung einer bereitgestellten Bauplatte, insbesondere aus MDF, HDF oder einem Holzwerkstoff-Kunststoff-Gemisch mit einer Oberseite und einer Unterseite, wobei mindestens in die Oberseite ein Relief eingeprägt wird, das zumindest aus einer in einer Längsrichtung verlaufenden streifenförmigen Vertiefung mit einer Tiefe besteht.

Ein solches Verfahren ist beispielsweise aus der WO 2017/164806 A1 bekannt. Mit diesem Verfahren wird ein Fußbodenpaneel veredelt, indem in die Seitenränder von der Oberseite ausgehend eine Abschrägung eingepresst wird.

Die aus der EP 1 820 640 B1 bekannten Bauplatten werden nach dem Veredeln in einzelne Paneele aufgeteilt und beispielsweise als Fußboden- oder als Wand- und Deckenpaneele verwendet und sind häufig mit einem Holz-, Stein- oder Fantasiedekor mit überlagerter, dreidimensionaler Oberfläche versehen. Die aufgeteilten Paneele weisen Verbindungsmittel (Nut und Feder) auf und sind meist mit Verriegelungsmitteln zum Verriegeln benachbarter Platten in horizontaler und vertikaler Richtung ausgestattet (sogenannte Klickpaneele). Durch die Überlagerung von Dekor und dreidimensionaler Oberfläche entsteht ein realistischer optischer und haptischer Eindruck des imitierten Werkstoffes.

Insbesondere bei Fußbodenpaneelen ist bekannt, dass diese mindestens auf der Oberseite beschichtet sind und eine an das Dekor angepasste Struktur aufweisen. Eine solche Struktur wird als dekorsynchrone Struktur (embossed register) bezeichnet. Das Dekor liegt dabei entweder als eine auf die Trägerplatte aufkaschierte Papierlage oder als eine direkt auf die Trägerplatte aufgedruckte Farbschicht vor. Das Dekor ist zudem mit einer verschleißhemmenden Schicht versehen. Dazu werden entweder abriebfeste Papierlagen, sogenannte Overlays, oder nach dem Aushärten abriebfeste Lack- bzw. Harzschichten verwendet. Die dekorsynchrone Struktur liegt als eine dreidimensionale Oberflächenstruktur vor und wird mittels eines entsprechend dreidimensional strukturierten Pressblechs in die Plattenoberfläche eingeprägt. Dabei schmelzen und verlaufen die thermischen und unter Druck aktivierbaren Bestandteile der Beschichtung und füllen die dreidimensionale Strukturprägung unter Aushärtung aus. Die Struktur weist üblicherweise eine Höhe von bis zu 500 µm auf. Die Anzahl und die Tiefe der Strukturen sind durch die verfügbare Menge an aktivierbaren Bestandteilen, der Rohdichte des Trägers und durch die Presskraft begrenzt.

Bei Laminatfußböden sind die Stoßkanten, an denen benachbarte Fußbodenpaneele aneinanderstoßen problematisch. Je nach Lichteinfall verursachen schon kleinste Höhenunterschiede optisch unschöne Schattenbildungen, die das Gesamtbild eines Fußbodens negativ beeinträchtigen. Durch den Kern aus Holzwerkstoff sind die Paneele außerdem feuchtigkeitsempfindlich. Auf dem Fußboden verschüttete Flüssigkeit muss schnellstmöglich weggewischt werden, um ein Eindringen der Flüssigkeit in die Verbindungsfuge zwischen den Stoßkanten zu vermeiden. Dringt Wasser ein, können die Holzfasern in der Trägerplatte quellen und irreversible Schäden erzeugen, da durch den Quelldruck des Holzes das Gefüge zerstört und/oder der Klebstoff partiell hydrolisiert wird. Aus diesem Grund ist es wichtig, dass schon bei der Herstellung der Paneele den späteren Stoßkanten eine besondere Aufmerksamkeit gewidmet wird. Benachbarte Paneele sollen fest aneinander liegen können, es soll sich ein optisch gleichmäßiges Erscheinungsbild zu einem Fußboden verlegter Paneele ergeben und es muss Vorsorge getroffen werden, dass verschüttete Flüssigkeit nicht sofort in die Verbindungsfugen fließen kann.

Die EP 3 059 020 A1 offenbart ein Verfahren zur Herstellung einer mit einer Dekorschicht versehenen Holzwerkstoffplatte, das vorsieht, zumindest einen Abschnitt von deren Oberfläche mit wasserhaltigem Dampf zu behandeln, die befeuchtete Oberfläche abzuschleifen und dann mit mindestens einer Dekorschicht zu versehen.

Die US 4,579,767 A offenbart eine Hartfaserplatte, in die ein durch in Längsrichtung und Querrichtung verlaufenden Vertiefungen simulierter Fliesenspiegel eingeprägt ist und die so beschichtet ist, dass Fliesen imitiert werden. Eine Vielzahl einzelner Fliesen wird auf je einer Hartfaserplatte abgebildet. Mehrere Hartfaserplatten können aneinandergelegt werden.

Aus der WO 2016/180643 A1 ist es bekannt, Paneele mit in Randbereichen der Nutzfläche vorgesehene Vertiefungen dadurch herzustellen, dass in eine großformatige Holzwerkstoffplatte mindestens zwei parallel zueinander verlaufende Nuten mit einem zwischen sich ausbildenden Steg eingeprägt werden und die geprägte Platte mit einem Sägeschnitt durch den Steg in einzelne kleinere Platten aufgeteilt wird. Mit dem beschriebenen Verfahren werden die Imprägnate (Dekor- und Overlay) mechanisch extrem beansprucht, da sie bei der Strukturierung extrem verformt bzw. überstreckt werden. Dies ist für derart spröde Materialien ungünstig und kann zu Rissen und Beschädigungen der Oberflächen führen. Mikrorisse in der Oberfläche können lange Zeit unerkannt bleiben, durch sie kann aber Feuchtigkeit in den Kern des Paneels eindringen und das Paneel zerstören.

Die DE 10 2006 052 555 B3 beschreibt ein Verfahren zur Herstellung eines Paneels mit einer strukturierten Oberfläche, bei dem eine bereitgestellte Trägerplatte mit einer elastischen Beschichtung versehen wird, die Trägerplatte in Streifen aufgetrennt und in die beschichtete Oberfläche der Streifen eine Oberflächenstruktur eingeprägt wird. Abschließend erfolgt eine Profilierung und Auftrennung der Streifen in Paneele.

Aus der EP 2 905 135 A2 ist ein Verfahren zur Herstellung eines Paneels bekannt, bei dem in die Oberseite einer Trägerplatte nutenförmige Vertiefungen mittels einer Kalanderwalze eingeprägt werden. Hierzu weist die Walze auf ihrem Mantel umlaufende Erhebungen auf. Alternativ oder zusätzlich kann die Walze auf ihrem Mantel zumindest eine parallel zur Drehachse verlaufende Erhebung aufweisen.

Die DE 197 18 770 A1 offenbart ein Verfahren und eine Anlage zur Herstellung von strukturierten Holzwerkstoffplatten. Um das Haftvermögen und die Festigkeitseigenschaften der Platten zu erhalten, werden die kalten Holzwerkstoffplatten an einer oder beiden Oberflächen mit Wasser besprüht und durchlaufen anschließend eine beheizte Bedampfungsstrecke. Anschließend erfolgt eine ein- oder beidseitige Strukturierung.

Von dieser Problemstellung ausgehend soll das eingangs beschriebene Verfahren entsprechend so verbessert werden, dass das Prägen der Vertiefung vereinfacht wird und dies geprägte Relief klar konturiert ist. Die wesentlichen Herstellschritte sollen aber möglichst unverändert bleiben, um bestehende Anlagen verwenden zu können. Eine Kostensteigerung soll ebenso wenig erfolgen wie eine Verlangsamung des Produktionsprozesses.

Um die vorgenannten Nachteile zu vermeiden wird bei einem gattungsgemäßen Verfahren erfindungsgemäß vorgesehen, dass zur Erzeugung des Reliefs die Bauplatte auf eine Temperatur von 80 bis 100°C erwärmt wird und daran anschließend die mindestens eine Vertiefung mittels mindestens einer auf eine Temperatur von 100 bis maximal 150°C erwärmten Kalanderwalze auf die Tiefe von mindestens 0,5 mm geprägt wird, wobei die Kalanderwalze dem gewünschten Relief entsprechende Strukturelemente aufweist. Die Strukturelemente verlaufen vorzugsweise in Umfangsrichtung und werden durch einen auf den Zylindermantel der Kalanderwalze aufgesetzten Ring gebildet.

Wenn mindestens eine weitere in einem Winkel von vorzugsweise 90° quer zu der mindestens einen in Längsrichtung verlaufenden Vertiefung, in Querrichtung verlaufende Vertiefung eingeprägt wird, können später aus der großformatig bereitgestellten Bauplatte einzelne Paneele ausgeschnitten werden, die sowohl an den Längsseiten als auch den Querseiten abgesenkte Ränder aufweisen.

Durch die geprägten Vertiefungen ist dann die Oberseite an den Seitenkanten abgesenkt. Die Stoßkanten aneinander angrenzender Paneele liegen gegenüber der Oberseite also tiefer. Höhenversatz kann in einem solchen Fall keine Schattenbildung verursachen, die optisch auffällt, weil alle Stoßfugen abgesenkt sind. Durch eine entsprechende Kantenprofilierung kann eine feste Verbindung zwischen benachbarten Paneelen erzielt werden, wodurch das zu schnelle Eindringen von Flüssigkeit in die Stoßfuge wirksam vermieden wird.

Die in Längsrichtung und in Querrichtung verlaufenden Vertiefungen können mittels mehrerer Kalanderwalzen erzeugt werden. Vorzugsweise werden die in Längsrichtung und in Querrichtung verlaufenden Vertiefungen mittels einer einzigen Kalanderwalze eingeprägt.

Damit die Vertiefungen visuell wahrnehmbar sind, müssen sie eine Mindesttiefe von 0,5 mm haben. Der Werkstoff darf beim Prägen des Reliefs nicht beschädigt oder gar zerstört werden. Um dies zu erreichen, werden die Bauplatte und die Kalanderwalze erwärmt. Das Erwärmen der Bauplatte kann mit Wasserdampf erfolgen werden. In Abhängigkeit des Materials, aus dem die Bauplatte hergestellt ist, kann sich ein sogenannter "Spring-Back-Effekt" zeigen, der zu einer Veränderung der Kontur der geprägten Vertiefung führt. Das verdrängte Material federt zurück. Um trotzdem die benötigte Strukturtiefe zu erreichen, ist die Höhe der Strukturierung der Kalanderwalze in Umfangsrichtung um 20 bis 40 % größer als die Tiefe der zu prägenden Vertiefung, vorzugsweise kann die Höhe 25 bis 35 %, insbesondere um 30 % größer ausgebildet werden, als die Tiefe der in Längsrichtung einzuprägenden Vertiefungen.

Da in einer Kalanderpresse ein Liniendruck anliegt, muss dann, wenn die Vertiefungen in Längsrichtung und in Querrichtung mit derselben Kalanderwalze eingeprägt werden, die Höhe des Strukturelements bei der Querstrukturierung nochmals höher sein. Sie beträgt 40 bis 60 %, vorzugsweise 45 bis 55 %, insbesondere 50 % mehr als die in Querrichtung einzuprägende Vertiefung.

Wenn als Bauplatte eine Faserplatte, insbesondere eine MDF- oder HDF-Platte verwendet wird, ist vorgesehen, dass deren Rohdichteprofil (Verlauf der Dichte über den Querschnitt der Platte) gegenüber einem üblichen Rohdichteprofil, wie es beispielsweise aus der EP 3 023 261 B1 bekannt ist, abgesenkt wird. Beim Verpressen des Faserkuchens zu einer Bauplatte gewünschter Dicke ergibt sich die größte Rohdichte im Bereich der Oberseite und der Unterseite der Platte. Durch den Hitzeeintrag beim Verpressen bildet sich an der Oberseite und der Unterseite eine Presshaut aus, die auch "Verrottungsschicht" genannt wird.

Vorzugsweise wird als Bauplatte eine HDF-Platte verwendet, deren Oberseite noch mit einer Presshaut versehen ist. Diese Presshaut kann eine Dicke von 0,3 bis 0,5 mm aufweisen.

Die Rohdichte der Bauplatte in der die Oberseite ausbildenden Deckschicht beträgt vorzugsweise zwischen 800 und 950 kg/m³.

Auch kann eine Bauplatte aus einem Holzwerkstoff-Kunststoff-Gemisch verwendet werden. Unabhängig vom verwendeten Material für die Bauplatte ist es vorteilhaft, wenn sie einen Füllstoffanteil von bis zu 70 % bezogen auf das Gesamtgewicht aufweist. Als Füllstoffe kommen Kalziumkarbonat oder Stoffe mit vergleichbaren Eigenschaften in Frage.

Um das Prägeergebnis zu verbessern, kann vor dem Prägen auf die Oberseite der Bauplatte ein Vergütungsmittel aufgebracht werden. Dieses Vergütungsmittel ist vorzugsweise wässriges Melaminharz und insbesondere vorzugsweise durch Elastifizierungsmittel verformbar eingestellt. Als Elastifizierungsmittel kommen Acrylate, Polyole, Caprolactam usw. in Betracht. Das Vergütungsmittel wird nach dem Auftrag getrocknet

Auch kann vorgesehen sein, vor dem Prägen auf die Oberseite der Bauplatte eine elastische Grundierung aufzubringen, die, um eine gut bedruckbare Oberfläche zu schaffen, aus einer weißen Farbe bestehen kann. Zumindest die Vertiefung kann mittels eines Digitaldruckers mit einem einfarbigen oder mehrfarbigen Dekor bedruckt werden. Vorzugsweise wird die vollständige Oberseite mit einem Dekor bedruckt. Anstatt zur Grundierung eine weiße Farbe zu verwenden, kann ggf. auch jede andere Farbe verwendet werden. Wichtig ist, dass die Grundierung die plastische Verformung beim anschließenden Prägen übersteht.

Der erste Prägeschritt wird mittels mindestens einer Kalanderwalze durchgeführt. Dies hat den Vorteil, dass der Prägeschritt in die Produktionslinie integriert werden kann. Das Prägen kann sich dann unmittelbar an das Verpressen der Holzwerkstoffplatte in einer Kontipresse, in der der zuvor gestreute Faserkuchen zu einer Platte gewünschter Dicke verpresst wurde, anschließen. Die Fertigung wird dadurch optimiert.

Nach Fertigstellung des Aufbaus, der mindestens aus einer Grundierung, dem Dekor und gegebenenfalls aus einer abriebfesten Schicht besteht, wird die Bauplatte in einer Kurztaktpresse unter bezogen auf die Umgebung hohem Druck und hoher Temperatur laminiert und dabei wird in einem zweiten Prägeschritt erneut in die mindestens eine streifenförmige Vertiefung geprägt, um die Ausbildung der Seitenwandungen zu erzielen, möglichst ohne die Lage der Bodenwandung in der Tiefe zu verändern. Bei der Beschichtung werden die im ersten Prägeschritt ausgebildeten Seitenwandungen "verrundet", sodass durch den zweiten Prägeschritt diese Verrundungen wieder in eine ebene, gerade Oberfläche überführt werden.

Um die Bauplatte während der anschließenden weiteren Bearbeitungsschritte ausrichten zu können, können auf die Bodenwandungen der mindestens einen Vertiefung Markierungen aufgedruckt werden, die aus Linien, Kreisen, Punkten, Kreuzen oder sonstigen grafischen Zeichen bestehen können. Bevorzugt werden Linien verwendet. Über diese Markierungen kann mittels eines Kamerasystems die Bauplatte für den zweiten Prägeschritt und weitere nachfolgende Bearbeitungsschritte ausgerichtet werden.

Das nochmalige Prägen in die Vertiefung im zweiten Prägeschritt erfolgt vorzugsweise in einer Kurztaktpresse, bei der auf dem Pressblech leistenförmige Erhöhungen aufgebracht sind.

In die Oberseite kann im ersten und/oder im zweiten Prägeschritt eine Struktur eingeprägt werden, die zumindest teilweise synchron zum Dekor verläuft, was in der Fachsprache "embossed register" genannt wird.

Nach Fertigstellung der großformatigen Platte erfolgt entlang der eingeprägten Vertiefungen eine Auftrennung und damit das Aufteilen in einzelne Paneele. Dabei werden vorzugsweise mittig in den in Längsrichtung und in Querrichtung verlaufenden Vertiefungen Sägeschnitte ausgeführt und die einzelnen Paneele dann an ihren Seitenkanten so profiliert, dass mehrere Paneele leimfrei miteinander verbindbar sind.

Eine Kalanderwalze zum Einprägen von mindestens einer streifenförmigen Vertiefung in mindestens die Oberseite einer bereitgestellten Bauplatte aus einem Holzwerkstoff, insbesondere aus MDF oder HDF, oder einem Holzwerkstoff-Kunststoff-Gemisch besteht im Wesentlichen aus einem um eine Drehachse angeordneten Zylinderkörper und mindestens einem in Umfangsrichtung verlaufenden Strukturelement, das im Wesentlichen komplementär (kongruent) zu der einzuprägenden Vertiefung ist und eine von der Mantelfläche des Zylinderkörpers radial hervorstehenden Höhe aufweist.

Die Höhe des Strukturelements beträgt 20 bis 40 %, bevorzugt 25 bis 35 %, besonders bevorzugt 30 % mehr als die Tiefe der zu prägenden Vertiefung.

Um mit einer einzigen Kalanderwalze in Längsrichtung und in Querrichtung Vertiefungen in die Bauplatte einprägen zu können, ist auf dem Zylinderkörper ein in Axialrichtung (Querrichtung) verlaufendes Strukturelement vorgesehen, das im Wesentlichen komplementär (kongruent) zu der in Querrichtung der Platte einzuprägenden Vertiefung ausgebildet ist und eine sich von der Mantelfläche des Zylinderkörpers radial hervorstehenden Höhe aufweist.

Die Höhe des oder der in Axialrichtung (Querrichtung) verlaufenden Strukturelemente ist um 40 bis 60 %, vorzugsweise 45 bis 55 %, insbesondere um 50 % größer als die Tiefe der in Querrichtung einzuprägenden Vertiefung.

Vorzugsweise sind die Strukturelemente linienförmig ausgebildet und verlaufen zueinander in einem Winkel von 90 °.

Die Strukturelemente können einen beliebigen Querschnitt aufweisen. Vorzugsweise sind sie mit einem U-, V-, W-, Y- oder einem vergleichbaren Querschnitt ausgebildet.

Vorzugsweise ist vorgesehen, dass zumindest in Umfangsrichtung eine Mehrzahl parallel zueinander verlaufende Strukturelemente angeordnet sind. Die Strukturelemente können auch auf mehrere Kalanderwalzen aufgeteilt sein.

Die Temperatur der Kalanderwalze kann gegenüber der Umgebungstemperatur erhöht oder abgesenkt werden. Die Kalanderwalze kann also beheizt oder gekühlt sein. Im erfindungsgemäßen Verfahren ist die Kalanderwalze jedoch auf eine Temperatur von 100 bis 150 °C erwärmt.

Mit Hilfe einer Zeichnung soll ein Ausführungsbeispiel der Erfindung nachfolgend näher beschrieben werden. Es zeigen:
- Figur 1 -: eine perspektivische Teildarstellung einer großformatigen Bauplatte;
- Figur 2 -: die Draufsicht auf die Bauplatte nach Figur 1;
- Figur 3 -: eine schematische Teildarstellung vor dem zweiten Prägeschritt;
- Figur 4 -: eine vergrößerte Teildarstellung während des zweiten Prägeschrittes;
- Figur 5 -: eine schematische Teildarstellung während des ersten Prägeschrittes;
- Figur 6 -: eine schematische Darstellung der in der Kurztaktpresse befindlichen Bauplatte;
- Figur 7 -: eine weitere schematische Teildarstellung während eines ersten Prägeschrittes;
- Figur 8 -: eine schematische Teildarstellung während eines ersten Prägeschrittes, bei dem sowohl in Längsrichtung als auch in Querrichtung Vertiefungen geprägt werden;
- Figur 9 -: ein Rohdichteprofil einer MDF-Platte.

Ausgangsbasis ist eine großformatige MDF oder HDF-Platte mit einer Länge von 2.800 oder 1.860 mm, einer Breite von 2.070 mm und einer Dicke von 6 bis 14 mm, die nach der Veredelung in kleinere Platten (Paneele) aufgeteilt wird. Die Rohdichte ist gegenüber einer üblichen HDF-Platte abgesenkt. Zur Ausbildung einer schwachen Deckschicht, die sich plastisch verformen lässt, wurden die Deckschichtspitzen gegenüber dem Standard um mindestens 40 kg/m³ abgesenkt. Gute Ergebnisse wurden mit einer Absenkung um bis zu 60 kg/m³ erreicht. Die Rohdichte liegt im Bereich von 850 bis 950 kg/m³. Ein Beispiel für das Rohdichteprofil einer MDF-Platte ist in Figur 9 gezeigt.

Um Vertiefungen 5, 6 in die Oberseite 2 der Bauplatte 1 einprägen zu können, wird diese zunächst auf eine Temperatur zwischen 80 und 100°C mittels Wasserdampfs erhitzt. Dann werden als ein Vergütungsmittel 10 bis 50 g/m³, vorzugsweise 30 g/m³ wässriges Melaminharz aufgetragen. Dabei kann es sich um ein Standard-Tränkharz mit einem Feststoffanteil von 50 bis 65 Gew.%, vorzugsweise 60 Gew.% handeln. Neben Wasser können weitere Zusätze, wie Härter, Netzmittel und ähnliches in der Lösung vorhanden sein. Durch Elastifizierungsmittel ist das flüssige Melaminharz verformbar eingestellt. Als Elastifizierungsmittel können Acrylate, Polyole, Caprolactam usw. Verwendung finden. Alternativ können als Vergütungsmittel auch UF-Harz oder in Mischungen UF- und Melaminharz verwendet werden. Entweder handelt es sich um ein Postforming Harz oder ein Standard-Tränkharz, das durch Zugabe von Flexibilisierungsmitteln (z. B. 1,4-Butandiol, Caprolactam, Polyglycol usw.) elastischer eingestellt ist. Eine nachträgliche Zugabe des Elastifizierungsmittels sollte in einer Größenordnung von etwa 3 bis 7 Gew.% erfolgen.

Die so vorbehandelte Bauplatte 1 wird unter einer oder mehreren hintereinander angeordneten, auf eine Temperatur von 100 - 150°C erwärmten Kalanderwalzen 20 mit darauf parallel zueinander angeordneten Prägeringen, die als erste Strukturelemente 205 dienen, und einem in Axialrichtung Q verlaufenden Steg, der als zweites Strukturelement 206 dient, hindurchgeführt. Dabei werden in einem ersten Prägeschritt in die Oberseite 2 über die mindestens zwei Strukturelemente 205 in Längsrichtung L und über das zweite Strukturelement 206 in Querrichtung Q verlaufende Vertiefungen 5, 6 mit einer Tiefe Tu von mindestens 0,5 mm eingeprägt. Die Querrichtung Q bezogen auf die Bauplatte 1 ist identisch zu der auf die Kalanderwalze 20 bezogene Axialrichtung Q. Der Liniendruck der Strukturelemente 205 liegt dabei bei bis zu 300 N/mm und die Oberflächentemperatur liegt unter Umständen bei bis zu 220°C. In diesem ersten Prägeschritt wird das Vergütungsmittel auf der Oberseite 2 zumindest teilweise umgesetzt, härtet also zumindest teilweise aus und erhöht dadurch die Rohdichte. Die Vertiefungen 5, 6 können abgestuft ausgebildet werden, indem beispielsweise mehrere Kalanderwalzen 20 mit unterschiedlichen Prägeringen als Strukturelemente 205verwendet werden und beispielsweise zunächst 0,3 mm und anschließend eine weitere Tiefe von mindestens 0,5 mm geprägt wird. Zwischen den Strukturelementen 205, 206 kann in den Mantel 22 der Kalanderwalze 20 eine Struktur eingraviert sein, die im ersten Prägeschritt dann neben den Vertiefungen 5, 6 in die Oberseite 3 eingeprägt wird. Wenn die Bauplatte 1 beim Prägen ein sogenanntes "Spring-Back" zeigen kann, muss die Höhe der Strukturelemente 205, 206 größer sein als die zu prägende Tiefe des Reliefs.

Vor dem ersten Prägeschritt wird die Oberseite 2 mit einer ebenfalls elastisch eingestellten weißen Grundfarbe grundiert. Die Grundfarbe kann in einer oder mehreren Schichten aufgetragen werden. Nach dem Prägen wird mittels Digitaldrucks ein Dekor 3 auf die Grundierung 11 aufgedruckt, wobei die Farbpunkte des Digitaldruckers nicht nur auf der flachen Oberseite 2, sondern auch auf den Seitenwandungen 5.1, 5.2 und der Bodenwandung 5.3 der streifenförmigen Vertiefungen 5, 6 abgebildet werden, sodass die Vertiefungen 5, 6 komplett dekoriert sind. Das Dekor 3 kann einfarbig oder mehrfarbig sein und wird so aufgebracht, dass es zumindest teilweise synchron zu der erst zuvor eingeprägten Struktur verläuft. Gleichzeitig mit dem Dekor 3 werden Markierungen 7 auf die Bodenwandung 5.3 aufgedruckt. Die Markierungen 7 können Kreise 7.1, Kreuze 7.2, Linien 7.3 und Striche 7.4 oder andere geometrische Figuren sein. Über diese Markierungen 7 kann die Bauplatte 2 zur Vornahme weiterer Bearbeitungsschritte über ein Kamerasystem ausgerichtet werden.

Nach dem Dekordruck, der nicht zwingend digital sein muss, sondern auch in einem Analogverfahren erfolgen kann, wird an die Unterseite 9 der Bauplatte 1 ein Gegenzug 8 und auf das Dekor 3 ein Overlaypapier 4 aufgelegt. Anstelle eines Overlaypapiers 4 kann im Walzenauftrag auch ein Flüssigoverlay aufgebracht werden, in das Korund eingemischt oder aufgestreut ist. Auch der Gegenzug 8 kann flüssig aufgetragen werden.

Dieser Aufbau wird dann einer Kurztaktpresse 30 zugeführt, deren oberes Pressblech 31 mit leistenförmigen Erhöhungen 32 versehen ist. Über die Markierungen 7 und ein Kamerasystem wird die Bauplatte 1 ausgerichtet, sodass die Erhöhungen 32 beim anschließenden Verpressen des Aufbaus nochmals in die geprägten Vertiefungen 5, 6 eintauchen und die beim Beschichten der Oberseite 2 verrundeten Seitenwandungen 5.1, 5.2 der Vertiefungen 5, 6 nochmals prägen, um parallele und plane Seitenwandungen 5.1, 5.2 in einem zweiten Prägeschritt einzustellen, ohne dabei die Tiefe Tu der Vertiefungen 5, 6 bzw. die Lage der Bodenwandungen 5.3 zu verändern.

Wie Figur 4 zeigt, sind die Erhöhungen 32 im Übergangsbereich von den Seitenwandungen 5.1, 5.2 zur Bodenwandung 5.3 größer ausgebildet als die Breite der Vertiefungen 5, 6, um sicher die unteren Kanten der Vertiefungen 5, 6 auszubilden.

Die Pressdauer im zweiten Prägeschritt beträgt zwischen 10 und 30 Sekunden, vorzugsweise 12 bis 15 Sekunden, in denen die Harze aufschmelzen und sich mit der Bauplatte 1 verbinden. Durch die Temperatur der Pressbleche 31, 33 stellt sich am Pressling eine Oberflächentemperatur von 120° bis zu 180°C im Verlauf der Pressens ein. Der Druckverlauf erfolgt dabei ausgehend von einer Druckaufbauphase in eine Haltephase und eine Druckabbauphase übergehend. Die Prägetiefe Tu wird dabei im Sinne einer Wegsteuerung erfolgen.

Die mindestens eine Kalanderwalze 20 ist in die Bedruckungsanlage integriert, bzw. dieser unmittelbar vorgelagert. Für eine sinnvolle Ausgestaltung müssen im ersten Prägeschritt mindestens zwei in Längsrichtung L und zwei in Querrichtung Q Vertiefungen 5, 6 geprägt werden, damit die Seitenkanten der aufgeteilten Paneele alle abgesenkt sind.

In Figur 5 ist die Kalanderwalze 20 schematisch dargestellt, die in die Bauplatte 1 in Längsrichtung L verlaufende Vertiefungen 5 einprägt. Diese Kalanderwalze 20 ist um eine Drehachse A drehbar angetrieben. Auf ihrem Mantel 22 sind mehrere zueinander beabstandete Ringe aufgesetzt oder durch Fräsen aus dem Vollen erzeugt worden, die als Strukturelemente 205 dienen und in radialer Richtung R gegenüber der Mantelfläche 22 um eine Höhe Hu hinausragen. Diese Höhe Hu ist um 20 bis 40 % größer als die Tiefe Tu der zu prägenden Vertiefung 5. Die Kalanderwalze 20 ist temperierbar. Gegenüber der Umgebungstemperatur kann die Temperatur erhöht oder abgesenkt werden.

Das Prägen der Vertiefungen 6 in Querrichtung Q kann mit einer separaten Kalanderwalze 20 ausgeführt werden, wie sie in Figur 7 dargestellt ist, oder mit einer Kalanderwalze 20, die sowohl die Strukturelemente 205 als auch mindestens einen in Axialrichtung bzw. Querrichtung Q verlaufenden Steg als Strukturelement 206 aufweist. Dieses linienförmige Strukturelement 206 verläuft in einem Winkel α_{S} von 90° zu den Strukturelementen 205. Die Höhe H_{A} der in Axialrichtung Q verlaufenden Strukturelemente 206 ist um 40 bis 60 % größer als die Tiefe T_{L} der in Querrichtung zu prägenden Vertiefungen 6, weil in einer Kalanderpresse ein Liniendruck anliegt. Vorzugsweise ist die Höhe H_{A} um 45 bis 55 %, und insbesondere um 50 % größer als die Tiefe T_{L}.

Auf dem Umfang der Kalanderwalze 20 sollte mindestens eine Dielenlänge abgebildet sein, wobei unter "Dielenlänge" die Länge der auf einem Paneel abgebildeten Dielen zu verstehen ist. "Dielenlänge" und Länge des Paneels können übereinstimmen, müssen aber nicht. Durch Variation des Durchmessers der Kalanderwalze 20 bzw. durch mehrfache Längen auf der Kalanderwalze können unterschiedliche Dielenlängen realisiert werden.

Dargestellt sind Strukturelemente 205, 206 mit einem rechteckigen Querschnitt. Sie können aber auch einen U-, V-, W-, Y- oder einen vergleichbaren Querschnitt aufweisen.

### Bezugszeichenliste

- 1: Bauplatte
- 2: Oberseite
- 3: Dekor
- 4: abriebfeste Schicht / Overlay
- 5: Vertiefung

- 5.1: Seitenwandung
- 5.2: Seitenwandung
- 5.3: Bodenwandung
- 6: Vertiefung
- 7: Markierung

- 7.1: Kreis
- 7.2: Kreuz
- 7.3: Linie
- 7.4: Strich
- 8: Gegenzug

- 9: Unterseite
- 20: Kalanderwalze
- 21: Zylinderkörper
- 22: Mantel
- 30: Kurztaktpresse

- 31: oberes Pressblech
- 32: leistenförmige Erhöhung
- 33: unteres Pressblech
- 205: Strukturelement
- 206: Strukturelement

- α: Winkel
- α_{S}: Winkel
- A: Drehachse
- H_{U}: Höhe
- H_{A}: Höhe

- L: Längsrichtung
- Q: AxialrichtungQ Querrichtung
- R: radiale Richtung
- T_{U}: Tiefe

## Patentansprüche

1. Verfahren zur Veredelung einer bereitgestellten Bauplatte (1) aus einem Holzwerkstoff, insbesondere MDF, HDF oder einem Holzwerkstoff-Kunststoff-Gemisch mit einer Oberseite (2) und einer Unterseite (9), wobei mindestens in die Oberseite (2) ein Relief eingeprägt wird, das zumindest aus einer in einer Längsrichtung (L) und/oder in einer Querrichtung (Q) verlaufenden streifenförmigen ersten Vertiefung (5) mit einer Tiefe (T) besteht, wobei die Vertiefung (5) mittels mindestens einer Kalanderwalze (20) auf die Tiefe (T) von mindestens 0,5 mm geprägt wird, wobei die Kalanderwalze (20) dem gewünschten Relief entsprechende Strukturelemente (205, 206) aufweist, **dadurch gekennzeichnet, dass** zur Erzeugung des Reliefs die Bauplatte (1) auf eine Temperatur von 80 bis 100 °C erwärmt wird und daran anschließend die Vertiefung (5) geprägt wird, wobei die mindestens eine Kalanderwalze auf eine Temperatur von 100 bis maximal 150 °C erwärmt ist.

2. Verfahren nach Anspruch 1, **dadurch gekennzeichnet, dass** mindestens eine weitere in einem Winkel (α) von vorzugsweise 90° quer zu den ersten Vertiefungen (5) verlaufende zweite Vertiefung (6) eingeprägt wird.

3. Verfahren nach einem der vorstehenden Ansprüche, **dadurch gekennzeichnet, dass** die Höhe Hu des Strukturelements (205) der Kalanderwalze (20) in Umfangsrichtung um 20 bis 40%, vorzugsweise 25 bis 35%, insbesondere um 30% größer ist als die Tiefe T_{L} der in Längsrichtung (L) einzuprägenden Vertiefung (5).

4. Verfahren nach Anspruch 3, **dadurch gekennzeichnet, dass** die Höhe H_{A} des Strukturelements (205) in Achsrichtung (A) der Kalanderwalze (20) um 40 bis 60%, vorzugsweise 45 bis 55%, insbesondere um 50% größer ist als die Tiefe T_{L} der in Querrichtung (Q) einzuprägenden Vertiefung (6).

5. Verfahren nach einem der vorstehenden Ansprüche, **dadurch gekennzeichnet, dass** vor dem Prägen auf die Oberseite (2) ein Vergütungsmittel aufgebracht wird, das vorzugsweise ein wässriges Melaminharz ist, das insbesondere vorzugsweise durch ein Elastifizierungsmittel verformbar eingestellt ist, und die Verformbarkeit zusätzlich durch das Erwärmen der Oberseite (2) vor dem Prägen eingestellt wird, wobei das Erwärmen vor dem Prägen mittels Wasserdampfs erfolgt.

6. Verfahren nach einem der vorstehenden Ansprüche, **dadurch gekennzeichnet, dass** die Oberseite (2) und zumindest die Vertiefungen (5) in Längsrichtung (L) mittels eines Digitaldruckers (15) mit einem einfarbigen oder mehrfarbigen Dekor (16) bedruckt werden.

7. Verfahren nach einem der vorstehenden Ansprüche, **dadurch gekennzeichnet, dass** die Bauplatte (1) nach Fertigstellung des Aufbaus in einer Kurztaktpresse (30) unter hohem Druck und hoher Temperatur laminiert wird und dabei in einem zweiten Prägeschritt in die streifenförmigen Vertiefungen (5, 6) geprägt wird, um die exakte Ausbildung von Seitenwandungen (5.1, 5.2) zu erzielen.

8. Verfahren nach Anspruch 7 wenn abhängig von Anspruch 6, **dadurch gekennzeichnet, dass** in einem der Prägeschritte in die Oberseite (2) eine Struktur eingeprägt wird, die zumindest teilweise synchron zum Dekor (3) verläuft.

9. Verfahren nach einem der vorstehenden Ansprüche, **dadurch gekennzeichnet, dass** die Bauplatte (1) in einzelne Paneele aufgeteilt wird, indem in und entlang der Vertiefungen (5, 6) eine Auftrennung erfolgt.

10. Verfahren nach einem der vorstehenden Ansprüche , **dadurch gekennzeichnet, dass** die Kalanderwalze (20) zumindest in Umfangsrichtung eine Mehrzahl zueinander parallel angeordneter Strukturelemente (205) aufweist.

## Claims

1. A method for refining a provided construction plate (1) made of a wood-based material, in particular MDF, HDF or a wood-based material/plastic mix with an upper side (2) and a lower side (9), wherein a relief is embossed at least into the upper side (2), said relief being composed of at least a first strip-shaped depression (5) extending in a longitudinal direction (L) and/or in a transverse direction (Q) with a depth (T), the depression (5) being embossed to the depth (T) of at least 0.5mm by means of at least one calendar roller (20), the calendar roller (20) comprising structural elements (205, 206) that correspond to the desired relief, **characterised in that**, in order to create the relief, the construction plate (1) is heated to a temperature of 80 to 100°C and the depression (5) is subsequently embossed, wherein the at least one calendar roller is heated to a temperature of 100 to maximum 150°C

2. The method according to claim 1, **characterised in that** at least one further second depression (6) extending at an angle (α) of preferably 90° transverse to the first depressions (5) is embossed.

3. The method according to one of the preceding claims, **characterised in that** the height Hu of the structural element (205) of the calendar roller (20) is 20 to 40%, preferably 25 to 35%, in particular 30%, greater in the circumferential direction than the depth T_{L} of the depression (5) to be embossed in the longitudinal direction (L).

4. The method according to claim 3, **characterised in that** the height H_{A} of the structural element (205) in the axial direction of the calendar roller (20) is 40 to 60%, preferably 45 to 55%, in particular 50%, greater than the depth T_{L} of the depression (6) to be embossed in the transverse direction (Q).

5. The method according to one of the preceding claims, **characterised in that** a tempering agent is applied to the upper side (2) before embossing, which is preferably an aqueous melamine resin, which is preferably made deformable in particular by an elasticizer, and that deformability is achieved by heating the upper side (2) prior to embossing, wherein heating prior to embossing is done by means of steam.

6. The method according to one of the preceding claims, **characterised in that** a single-colour or multicoloured decor (16) is printed onto the upper side (2) and at least the depressions (5) in the longitudinal direction (L) by means of a digital printer (15).

7. The method according to one of the preceding claims, **characterised in that**, once the structure is completed, the construction panel (1) is laminated in a short-cycle press at a high pressure and at a high temperature, and in a second embossing step, it is embossed into the strip-shaped depressions (5, 6) to achieve the exact design of the side walls (5.1, 5.2).

8. The method according to claim 7, if dependent on claim 6, **characterised in that** a structure is embossed in the upper side (2) in one of the embossing steps, said structure extending at least partially synchronously to the decor (3).

9. The method according to one of the preceding claims, **characterised in that** the construction panel (1) is divided into individual panels by separating them in and along the depressions (5,6).

10. The method according to one of the preceding claims, **characterised in that** the calendar roller (20) comprises a plurality of structural elements (205) arranged parallel to each other is provided in at least the circumferential direction.

## Revendications

1. Procédé de finition d'un panneau de construction fourni (1) en un matériau à base de bois, en particulier MDF, HDF, ou en un mélange de matériau à base de bois et de matière plastique, présentant une face supérieure (2) et une face inférieure (9), un relief étant estampé au moins dans la face supérieure (2), lequel est constitué d'au moins un premier creux (5) en forme de bande s'étendant dans une direction longitudinale (L) et/ou dans une direction transversale (Q) et ayant une profondeur (T), le creux (5) étant estampé à la profondeur (T) d'au moins 0,5 mm au moyen d'au moins un rouleau de calandre (20), le rouleau de calandre (20) présentant des éléments de structure (205, 206) correspondant au relief souhaité,
**caractérisé en ce que**, pour produire le relief, le panneau de construction (1) est chauffé à une température de 80 à 100 °C et, ensuite, le creux (5) est estampé, ledit au moins un rouleau de calandre (20) étant chauffé à une température de 100 à 150 °C au maximum.

2. Procédé selon la revendication 1,
**caractérisé en ce qu'**au moins un deuxième creux (6) est estampé, qui s'étend selon un angle (α) de préférence de 90° transversalement aux premiers creux (5).

3. Procédé selon l'une des revendications précédentes,
**caractérisé en ce que** la hauteur Hu de l'élément de structure (205) du rouleau de calandre (20) dans la direction circonférentielle est supérieure de 20 à 40 %, de préférence de 25 à 35 %, en particulier de 30 %, à la profondeur T_{L} du creux (5) à estamper dans la direction longitudinale (L).

4. Procédé selon la revendication 3,
**caractérisé en ce que** la hauteur H_{A} de l'élément de structure (205) dans la direction axiale (A) du rouleau de calandre (20) est supérieure de 40 à 60 %, de préférence de 45 à 55 %, en particulier de 50 %, à la profondeur T_{L} du creux (6) à estamper dans la direction transversale (Q).

5. Procédé selon l'une des revendications précédentes,
**caractérisé en ce que**, avant l'estampage, un agent d'amélioration est appliqué sur la face supérieure (2), lequel est de préférence une résine mélamine aqueuse, qui est rendue déformable, en particulier de préférence par un agent d'élastification, et la déformabilité est obtenue en supplément par le chauffage de la face supérieure (2) avant l'estampage, le chauffage avant l'estampage s'effectuant au moyen de vapeur d'eau.

6. Procédé selon l'une des revendications précédentes,
**caractérisé en ce que** la face supérieure (2) et au moins les creux (5) dans la direction longitudinale (L) sont imprimés avec un décor unicolore ou multicolore (16) au moyen d'une imprimante numérique (15).

7. Procédé selon l'une des revendications précédentes,
**caractérisé en ce que** le panneau de construction (1), une fois la structure terminée, est laminé dans une presse à cycle court (30) à pression élevée et à température élevée, et est alors estampé pour donner les creux en forme de bande (5, 6) lors d'une deuxième étape d'estampage, afin d'obtenir la formation exacte de parois latérales (5.1, 5.2).

8. Procédé selon la revendication 7 en dépendance de la revendication 6,
**caractérisé en ce que**, dans l'une des étapes d'estampage, une structure est estampée dans la face supérieure (2), structure qui est au moins partiellement synchrone avec le décor (3).

9. Procédé selon l'une des revendications précédentes,
**caractérisé en ce que** le panneau de construction (1) est divisé en plaques individuelles en réalisant une séparation dans et le long des creux (5, 6).

10. Procédé selon l'une des revendications précédentes,
**caractérisé en ce que** le rouleau de calandre (20) présente, au moins dans la direction circonférentielle, une pluralité d'éléments de structure (205) disposés parallèlement entre eux.
